# EUROPÄISCHE PATENTSCHRIFT

(11) **EP 0 560 958 B1**
(45) Veröffentlichungstag und Bekanntmachung des Hinweises auf die Patenterteilung: **06.09.1995**
(21) Anmeldenummer: 92919982.6
(22) Anmeldetag: 30.09.1992
(51) Int. Cl.: A63C 5/12

(54) **SKIBELAG AUF BASIS VON POLYETHYLEN**
SKI COATING MADE FROM POLYETHYLENE
REVETEMENT DE SKI A BASE DE POLYETHYLENE

(30) Priorität: 03.10.1991 AT 1981/91
(43) Veröffentlichungstag der Anmeldung: 22.09.1993
(73) Patentinhaber: ISOSPORT VERBUNDBAUTEILE Ges.m.b.H., A-7000 Eisenstadt (AT)
(72) Erfinder: SCHAMESBERGER, Robert, A-7000 Eisenstadt (AT)
(86) Internationale Anmeldenummer: AT9200123
(87) Internationale Veröffentlichungsnummer: WO9306900

(56) Entgegenhaltungen:
- EP-A- 0 049 736
- BE-A- 875 299
- US-A- 4 093 268

## Beschreibung

### Technisches Gebiet

Die Erfindung betrifft einen Skibelag auf der Basis von Polyethylen, ein Verfahren zu dessen Herstellung sowie dessen Verwendung.

An diese Skibeläge werden nun hohe Anforderungen hinsichtlich ihres Abriebverhaltens, ihrer Festigkeit, ihrer Zähigkeit sowie ihres Gleitverhaltens auf dem Schnee gestellt.

### Stand der Technik

Es hat sich nun gezeigt, daß, bedingt durch den apolaren Charakter von Polyethylen, derartige Skibeläge eine gute Wasserabstoßung und damit einen geringen Gleitreibungskoeffizienten aufweisen. Diese Eigenschaften können durch die sogenannte Oberflächenenergie ausgedrückt werden. Je niedriger der Wert für die Oberflächenenergie ist, desto besser ist das Gleitverhalten auf dem Schnee. Diese Werte für die Oberflächenenergie sind für Polyethylen sehr niedrig und werden lediglich von Fluorpolymeren unterboten. Reine Fluorpolymere eignen sich jedoch insoferne nicht für die Herstellung von Skibelägen, da sich ihre Oberfläche mit den üblichen Schleifmitteln nur schwer bearbeiten läßt. Die Ausbildung einer faser- und schuppenfreien Schibelagsoberfläche ist insbesondere für Rennskier wichtig.

Ferner weisen Fluorpolymere, wie Polytetrafluorethylen nur eine mäßige Wachsaufnahme auf, da die Diffusion des Wachses bedingt durch die hohe Kristallinität nur äußerst langsam abläuft.

### Darstellung der Erfindung

Der vorliegenden Erfindung liegt daher die Aufgabe zugrunde, einen Skibelag anzugeben, der sowohl eine gegenüber bekannten Skibelägen verbesserte Wachsaufnahme als auch ein verbessertes Gleitverhalten auf dem Schnee aufweist.

Diese Aufgabe wird durch den erfindungsgemäßen Skibelag auf der Basis von Polyethylen gelöst, der dadurch gekennzeichnet ist, daß er ein fluorhältiges Additiv im Ausmaß von bis zu 5 Gew.% enthält. Dieses fluorhältige Additiv kann vorteilhafterweise eines auf Basis eines Fluoröles, eines Fluorwachses, eines teilfluorierten Kohlenwasserstoffes oder eines Fluorpolymeres sein, da diese Additive die Diffusion von Skiwachs, dessen Verwendung insbesondere im Skirennsport von Bedeutung ist, erhöhen.

Ferner weist der erfindungsgemäße Skibelag vorteilhafterweise einen Fluoranteil von 0,01 bis 2 Gew.%, bevorzugt 0,5 bis 1 Gew.% auf. Dieser Fluoranteil gewährleistet eine problemlose Weiterverarbeitung der Skioberfläche, beispielsweise mit Schleifmitteln.

Der erfindungsgemäße Skibelag kann vorteilhafterweise dadurch hergestellt werden, daß dem Skibelagsausgangsmaterial auf der Basis von Polyethylen vor den an sich bekannten Herstellungsverfahren wie der Schneckenextrusion, Kolbenstrangpressen oder dem Preßsintern ein fluorhältiges Additiv im Ausmaß von bis zu 5 Gew.% zugesetzt wird. Bedingt durch den hohen Schmelzpunkt von Fluorverbindungen lassen sich diese auch im Hochtemperaturverfahren wie beispielsweise dem Preßsintern einsetzen, ohne ihre Struktur zu verändern.

Ferner kann der erfindungsgemäße Skibelag vorteilhafterweise zur Herstellung von Alpinskiern sowie von Langlaufskiern verwendet werden. Da bei der Verwendung der erfindungsgemäßen Skibelägen zur Herstellung von Alpinskiern an diese höhere Anforderungen, insbesondere was das Gleitverhalten auf den Schnee anbelangt, gestellt werden, als bei dessen Verwendung zur Herstellung von Langlaufskiern, kann diesen unterschiedlichen Anforderungen insbesondere durch das Einstellen des Additivanteils im Skibelagsausgangsmaterial Rechnung getragen werden.

### Einige Wege zur Ausführung der Erfindung

Die Erfindung soll anhand der folgenden Ausführungsbeispiele näher erläutert werden:

### Beispiel 1:

Hochdichtem Polyethylen (HDPE) mit einer mittleren Molmasse von 200000 werden 3 Gew.% PVDF (Polyvinylidenfluorid) zugegeben, wobei in diesem Gemisch die Komponenten HDPE sowie PVDF in Granulatform vorliegen. Dieses Gemisch wird in einem Einschneckenextruder bei einer Massetemperatur von ca. 300°C zu Folienbahnen verarbeitet, deren Kalibrierung in einem nachgeschalteten Kalander erfolgt. Anschließend werden die kalibrierten Folienbahnen in die gewünschte Skibelagsbreite geschnitten.

### Beispiel 2:

Ultrahochmolekularem Polyethylen (UHMW-PE) werden 5 Gew.% PTFE (Polytetrafluorethylen) zugegeben, wobei in diesem Gemisch die Komponenten UHMW-PE sowie PTFE in Pulverform vorliegen. Aus diesem pulverförmigen Gemisch wird in einem Ramextruder bei Temperaturen bis zu 360°C und Drücken von ca. 1000 bar ein Skibelagsprofil hergestellt, dessen Querschnitt durch die Formgebung der Extruderdüse dimensioniert werden kann.

### Beispiel 3 :

Ultrahochmolekularem Polyethylen (UHMW-PE) werden 3 Gew.% eines Fluorwachses zugegeben. Dieses pulverförmige Gemisch wird in eine Rondenform gefüllt und bei einm Druck von ca. 100 bar kalt verdichtet. Diese Ronde wird anschließend ca. 8 h unter Druck auf Raumtemperatur abgekühlt. Der darauffolgende Schälvorgang bestimmte die Skibelagsdicke.

### Gewerbliche Verwertbarkeit

Dieser Skibelag eignet sich insbesondere für die Herstellung von Alpin- und Langlaufskiern.

## Patentansprüche

1. Skibelag auf der Basis von Polyethylen, dadurch gekennzeichnet, daß der Skibelag auf der Basis von Polyethylenein fluorhältiges Additiv im Ausmaß von bis zu 5 Gew.% enthält.

2. Skibelag nach Anspruch 1, dadurch gekennzeichnet, daß der Skibelag ein fluorhältiges Additiv auf Basis eines Fluoröles enthält.

3. Skibelag nach Anspruch 1, dadurch gekennzeichnet, daß der Skibelag ein fluorhältiges Additiv auf Basis eines Fluorwachses enthält.

4. Skibelag nach Anspruch 1, dadurch gekennzeichnet, daß der Skibelag ein fluorhältiges Additiv auf Basis eines teilfluorierten Kohlenwasserstoffes enthält.

5. Skibelag nach Anspruch 1, dadurch gekennzeichnet, daß der Skibelag ein fluorhältiges Additiv auf Basis eines Fluorpolymers enthält.

6. Skibelag gemäß einem der Ansprüche 1 bis 5, dadurch gekennzeichnet, daß der Skibelag einen Fluoranteil von 0,01 bis 2 Gew.%, bevorzugt 0,5 bis 1 Gew.% aufweist.

7. Verfahren zur Herstellung eines Skibelages nach einem der Ansprüche 1 bis 6, dadurch gekennzeichnet, daß dem Skibelagsausgangsmaterial auf der Basis von Polyethylen vor den an sich bekannten Herstellungsverfahren wie der Schneckenextrusion, Kolbenstrangpressen oder dem Preßsintern ein fluorhältiges Additiv im Ausmaß von bis zu 5 Gew.% zugesetzt wird.

8. Verwendung eines Skibelages nach einem der Ansprüche 1 bis 6, hergestellt nach einem Verfahren gemäß Anspruch 7, dadurch gekennzeichnet, daß der Skibelag zur Herstellung von Alpinskiern verwendet wird.

9. Verwendung eines Skibelages nach einem der Ansprüche 1 bis 6,hergestellt nach einem Verfahren gemäß Anspruch 7, dadurch gekennzeichnet, daß der Skibelag zur Herstellung von Langlaufskiern verwendet wird.

## Claims

1. A polyethylene-based ski coating, characterized in that the polyethylene-based ski coating contains a proportion of up to 5 %-weight of a fluorinated additive.

2. Ski coating defined in claim 1, characterized in that the ski coating contains a fluoro-oil based additive.

3. Ski coating defined in claim 1, characterized in that the ski coating contains a fluoro-wax based additive.

4. Ski coating defined in claim 1, characterized in that the ski coating contains a fluorinated additive based on a partly fluorinated hydrocarbon.

5. Ski coating defined in claim 1, characterized in that the ski coating contains a fluoro-polymer based additive.

6. Ski coating defined in one of claims 1 through 5, characterized in that the ski coating contains a proportion of fluorine from 0.1 to 2, preferably from 0.5 to 1 % by weight.

7. A method for manufacturing a ski coating defined in one of claims 1 through 6, characterized in that a fluorinated additive in a proportion up to 5 %-wt is added to the polyethylene-based ski coating before the manufacture known per se such as by screw extrusion, ram extrusion (stuffing) or pressure sintering.

8. Application of a ski coating defined in one of claims 1 through 6 and manufactured by a method defined in claim 7, characterized in that the ski coating is used in making downhill skis.

9. Application of a ski coating defined in one of claims 1 through 6 and manufactured by a method defined in claim 7, characterized in that the ski coating is used in the manufacture of cross-country skis.

## Revendications

1. Semelle de ski à base de polyéthylène, caractérisé en ce que cette semelle contient un additif fluoré en proportions pouvant atteindre jusqu'à 5% en poids par rapport au poids du polyéthylène.

2. Semelle de ski selon la revendication 1, caractérisé en ce que cette semelle contient un additif fluoré à base d'une huile fluorée.

3. Semelle de ski selon la revendication 1, caractérisé en ce que cette semelle contient un additif fluoré à base d'une cire fluorée.

4. Semelle de ski selon la revendication 1, caractérisé en ce que cette semelle contient un additif fluoré à base d'un hydrocarbure partiellement fluoré.

5. Semelle de ski selon la revendication 1, caractérisé en ce que cette semelle contient un additif fluoré à base d'un polymère fluoré.

6. Semelle de ski selon l'une quelconque des revendications 1 à 5, caractérisé en ce que cette semelle contient une proportion de fluor de 0,01 à 2%, de préférence de 0,5 à 1% en poids.

7. Procédé de fabrication d'une semelle de ski selon l'une quelconque des revendications 1 à 6, caractérisé en ce que, avant la mise en oeuvre du procédé de fabrication connu en soi tel que extrusion sur extrudeuse à vis, emboutissage ou frittage par compression, on ajoute, à la matière première de la semelle de ski en partant de polyéthylène, un additif fluoré en proportions pouvant atteindre jusqu'à 5% en poids.

8. Utilisation d'une semelle de ski selon l'une quelconque des revendications 1 à 6, fabriquée par un procédé selon la revendication 7, caractérisée en ce que cette semelle est utilisée pour la fabrication de skis alpins.

9. Utilisation d'une semelle de ski selon l'une quelconque des revendications 1 à 6, fabriquée par un procédé selon la revendication 7, caractérisée en ce que cette semelle est utilisée pour la fabrication de skis de fond.
